# EUROPÄISCHE PATENTSCHRIFT

(11) **EP 0 002 267 B1**
(45) Veröffentlichungstag und Bekanntmachung des Hinweises auf die Patenterteilung: **10.12.1980**
(21) Anmeldenummer: 78101501.1
(22) Anmeldetag: 01.12.1978
(51) Int. Cl.: E04C 5/07, B28B 23/02, E04G 21/12

(54) **Verfahren zum Herstellen von faserbewehrten Betonformteilen und nach diesem Verfahren hergestellte Formteile**
Method of manufacturing fibre-reinforced concrete structural elements and structural elements manufactured according to this method
Procédé pour la fabrication d'éléments en béton renforcés par des fibres, et éléments obtenus selon ledit procédé

(30) Priorität: 02.12.1977 DE 2753858
(43) Veröffentlichungstag der Anmeldung: 13.06.1979
(73) Patentinhaber: Schemel, Hermann, D-7622 Schiltach (DE)
(72) Erfinder: Schemel, Hermann, D-7622 Schiltach (DE)
(74) Vertreter: Lewinsky, Dietrich

## Beschreibung

Die Erfindung betrifft ein Verfahren zum Herstellen von faserbewehrten Betonformteilen, bei dem ein gitterartiges Fadengelege in Zementmassen eingearbeitet wird, das vor seiner Einarbeitung in die Zementmasse zunächst mit einer Haftmasse versehen und dann einem Strom von Feststoffen ausgesetzt wird, die an dem Fadengelege haften bleiben, sowie nach diesem Verfahren hergestellte Formteile aus Zement. Unter "Formteilen" sind hierbei auch Baustoffplatten zu verstehen.

Aus der DD-A--41 435 ist ein Verfahren der eingangs genannten Art bekannt, bei dem Glasfaserstränge oder -stäbe-vorzugsweise vorgespannt-in Beton eingebettet werden. Die Glasfaserstäbe sollen dabei die übliche Metallbewehrung ersetzen. Durch Tränken mit geeigneten Harzen werden die Glasfaserstäbe gegen chemische Angriffe geschützt und gleichzeitig formbeständig gemacht. Zur Erhöhung der Haftfestigkeit zwischen Beton und Bewehrungsstab wird auf die getränkten Stäbe Quarzsand gestreut oder es werden diese mit Harz getränkten Glasfaserstränge spiralförmig umwickelt. Mit diesem Verfahren lassen sich Formen aus Zement mit mindestens einem gitterartigen Fadengelege erzielen, welches mit einer Haftmasse überzogen ist, an weicher Feststoffe haften. Bei diesem Verfahren, bei dem die Glasfaserstäbe lediglich die Funktion einer Stahlbewehrung übernehmen und bei dem die auf die Glasfaserstäbe aufgestreuten Quarzkörner lediglich die Verbindung zwischen Beton und Glasfaserstab herstellen, entsteht kein multidirektionales elastisches Armierungsgitter.

Aus der DD-A-39 245 ist ein Bewehrungselement für Beton aus glasfaserverstärkten Plasten bekannt, bei dem zur Erhöhung der Haftfestigkeit zwischen Bewehrungselement und Beton an dem Bewehrungselement eine Körnung aus Quarzmehl und Feinsplitt angebracht wird oder das Bewehrungselement mit Profilbändern spiralförmig umwickelt wrid. Auch bei Verwendung derartig behandelter Bewehrungselemente entstehen keine flexiblen multidirektionalen Armierungsgitter.

Aus der AT-B-141 243 ist ein Verfahren zur Herstellung von Baukörpern aus Asbestzement mit einer sie armierenden, zweckmäßig gitterförmigen Drahteinlage bekannt, die mit einer um deren Metalldrähte spiralförmig geführten fadenförmigen Faserumhüllung versehen ist und mit letzterer vor dem Einlegen in die Asbestzementmasse in Zementmilch getaucht wird, damit die Faserumhüllung nach dem Einbringen der Armierung in die Asbestmasse am Asbestzement ausreichend haften bleibt und so die Drahteinlage sich im abgebundenen Asbestzementkörper nicht verschieben kann. Ein mit einzelnen Fasern multidirektionales elastisches Armierungsgitter wird ersichtlich aber auch dort nicht erreicht.

Aus den Unterlagen des deutschen Gebrauchsmusters 70 18 657 sind Metallarmierungsstäbe, vorzugsweise für Kunststoffteile bekannt, die Biegungen aufweisen, durch die die Bewehrungsstäbe im Kunststoff verankert werden.

Bei weiteren bekannten Verfahren wird als Verstärkungsfaser Asbest verwendet. Zement dient hier als hydraulisches Bindemittel, um die oft nur wenige Millimeter langen und relativ feinen Fasern zu verarbeiten. Das Verfahren erinnert an die Herstellung von Pappen. Aus einem dünnen Zementbrei bilden sich auf einer Trommel feine Asbest-Zementvliese, die übereinander laufen, bis die gewünschte Dicke erreicht ist. Sie können dann abgenommen und unter Druck verdichtet werden.

Dieses Verfahren kann auch bei Zugabe größter Mengen von Wasser zu dem AsbestZement-Gemisch erfolgreich angewandt werden. Die Bindekraft des Zementes bleibt durch die enge hydraulische Vereinigung mit mineralischen Fasern erhalten. Glasfasern oder synthetische Fasern lassen sich jedoch nach diesem Verfahren nicht verarbeiten. Hier geht die Bindekraft des Zementes verloren.

Aus der DE-A-2 409 231 ist ein Verfahren zur Herstellung von durch anorganische Bindemittel verfestigten und durch Mineralfasern verstärkten Raumformkörpern bekannt. Bei diesem bekannten Verfahren werden mit Bindemittelleim oder Mörtel getränkte flächige Verstärkungsmatten, die aus künstlichen Mineralfasern bestehen, in frischem nicht abgebundenen Zustand übereinander und/oder nebeneinander gelegt, bis die gewünschte Verstärkung erreicht ist. Es ist ferner bekannt, die Verstärkungsmatten durch Zulegen von Mineralfaserbündeln aus Stapel- oder Endlosfasern gezielt in bestimmten in der Ebene der Matten liegenden Richtungen zu verstärken. Schubfeste Verbindungen zwischen den einzelnen Schichten können durch besondere Formgebung, z.B. durch eine wellenförmige Anordnung der Lagen oder durch Durchstoßen mehrerer Lagen erreicht werden, wobei an den Stanzstellen ein punktförmiges Ineinandergreifen der Schichten erzielt wird. Das Durchstanzen erfolgt zweckmäßigerweise durch Abwalzen mit einer Stachelwalze. Des weiteren können schubfeste Verbindungen der verschiedenen Fasermatten durch Vernähen mit Mineralfaserbündeln erzielt werden.

Abgesehen von Stellen, an denen die Fasermatten gegenseitig vernäht oder durchstanzt sind, kann mit dem bekannten Verfahren keine Bewehrung mit senkrecht oder quer zu den Matten liegenden Bewehrungsfasern geschaffen werden. Das bedeutet, daß-bedingt durch die Natur des bekannten Verfahrens-keine multidirektionale Bewehrung mit einem hohen Feinheitsgrad geschaffen werden kann.

Die Verarbeitung von Asbest-Fasern führt zu einigen gravierenden Nachteilen. So schränkt die geringe Bruchelastizität die Verwendbarkeit der Produkte ein und der beim Schneiden der Platten entstehende Asbeststaub wirkt extrem krebserregend.

Es sind auch Verfahren zur Einarbeitung von alkalibeständigen Glasfasern in Beton bekannt. Bei diesen Verfahren werden zunächst in den Betonmischer Glasfasern beigegeben. Hierbei treten außer Mischungsproblemen (Igel- und Klumpenbildung) Schädigungen der Oberfläche der Glasfasern auf, die die Haltbarkeit stark reduzieren.

Ein anderes Verfahren beruht auf der Verwendung einer Beton-Sprüh-Dose, die halbflüssiges Zementmörtel mit kleinen Mengen von geschnittenen Glasfasern zusammenbringt. Die Fasern fallen auf die Unterlagen und werden z.B. schon beim Fallen mit Zement verbunden, zum Teil erst auf der Unterlage in diesen Brei eingebettet. Zwar entsteht eine multidirektionale Verstärkung, doch ist dieses Verfahren überaus arbeitsintensiv und abhängig von der Zuverlässigkeit der ausführenden Arbeitskräfte. Fallen z.B. mehrere Faserstücke übereinander, so kann die Zementmasse nicht in die Zwischenräume eindringen. Es entstehen Schwachstellen in der Armierung, die bei Belastung der fertigen Teile zu Brüchen führen.

Der Erfindung liegt die Aufgabe zugrunde, ein zuverlässiges Verfahren zu schaffen, um Fasern jeder Art in Betonmassen einarbeiten zu können. Es muß geeignet sein, Platten, Formteile und sonstige aus Zementmassen herstellbare Artikel so zu armieren, daß ein schneller Arbeitsfluß und eine gleichmäßige hohe mehrdirektionale Festigkeit mit feinster Auflösung gewährleistet sind.

Diese Aufgabe ist erfindungsgemäß dadurch gelöst, daß als Feststoffe Fasern oder Gewebeschnitzel verwendet werden, die das mit einem Haftkleber als Haftmasse versehene Fadengelege an ihm haftend durchdringen.

Erfindungsgemäß wird folglich zunächst ein Fadengelege, ein Gewebe oder ein Netz hergestellt, bei dem sich mehr oder weniger parallele Fäden in einem bestimmten Abstand voneinander befinden. Dieser Abstand ist in weiten Grenzen variierbar. Er kann wenige Millimeter betragen oder in einer Größenordnung von z.B. 10 cm liegen. An dieses Fadengerüst werden erfindungsgemäß Fasern oder Gewebeschnitzel angeordnet. Dabei kann das Fadengelege aus endlosen Faserfilamenten oder aus Stapelfaser-Garnen bestehen. Die Fasern können aus den gleichen Materialien oder aus völlig andersartigen Faserarten bestehen, wenn besondere Eigenschaften des Betons erreicht werden sollen. Auch ihre Länge ist variierbar. Sie kann von wenigen Millimetern bis zu vielen Zentimetern betragen.

Um zu erreichen, daß die an dem Fadengelege befestigten Bewehrungsfasern an dem Fadengelege so haften bleiben, daß sie dieses durchragen oder durchdringen, sind selbstverständlich einige Parameter des Bewehrungsgerüstes aufeinander abzustimmen: So können beispielsweise die Abstände der Fäden des Fadengeleges und die Länge der an dem Fadengelege angeordneten Fasern sowie deren Elastizität variiert werden.

Das Verfahren ist so beschaffen, daß die aufgebrachten Fasern eine multidirektionale Anordnung erfahren, und zwar in der Ebene des Fadengerüstes und aus dieser Ebene herausragen. Dadurch kann eine dreidimensionale Armierung erreicht werden. Dabei bleibt das aus durchgehenden Fäden und geschnittenen Fasern kombinierte Produkt an seiner Oberfläche so offen, daß es leicht von der breiigen Zementmasse z.B. in einem automatisierten Arbeitsgang umschlossen werden kann.

Gemäß einer vorteilhaften Ausführungsform der Erfindung werden unkontrollierte Faseranhäufungen an dem Fadengelege dadurch vermieden, daß das Fadengelege zunächst mit einem Kleber versehen wird und dann einem Luftstrom mit Fasern ausgesetzt wird, die dann mit unterschiedlicher, willkürlicher Ausrichtung an dem Fadengelege halten bleiben. Nicht haftende Fasern fallen wieder ab. Von Zementmassen schwer durchdringbare Fasermassierungen werden vermieden.

Eine weitere Verfahrensvariante sieht vor, die Fäden des Fadengeleges anzurauhen. Vorteilhaft ist es, das Flächengebilde mit einem fixierenden Mittel zu verfestigen. Dies kann auf einfache Weise mit einem dünn eingestellten Zementbrei erfolgen. Die Verfestigung kann durch Besprühen, durch einen Tauchvorgang oder durch Aufrakeln erfolgen. Dieses Verfahren wird besonders dann angewendet, wenn ein Zusammendrücken des voluminösen Armierungsgerüstes im nachfolgenden Arbeitsprozeß vermieden werden soll.

Das Herstellungsverfahren für das Armierungsgerüst ist nicht an eine bestimmte Faserart gebunden. Es können Glasfilamente verwendet werden, deren hohe Festigkeit sich durch die Einflüsse des Zementes nicht verändern. Es kommen aber auch synthetische Garne, etwa aus Polypropylen infrage, die vor allem die Berstfestigkeit des Betons verbessern. Eine Kombination von Baustahlgittern oder Maschendraht mit Fasern oder Gewebeschnitzeln bzw. Gewebestreifen ist ebenfalls möglich oder der Einsatz von natürlichen Fasern, wie, z.B.. Sisal. Selbst solche Fasern, die den aggressiven Medien des Zementes nicht standhalten, kommen für das Gittergerüst infrage, wenn die aufgebrachten Fasern diese Beständigkeit besitzen.

Auch die geschnittenen Fasern oder Garne, die die Eigenschaften des Armierungsgerüstes ergänzen sollen, können aus der erwähnten Glasfaserart, aus Polyamiden und anderen synthetischen Fasern oder aus Stahlfasern oder Draht bestehen. Es kommt nicht darauf an, daß z.B. ein Glasfaser-Fadengelege nur mit geschnittenen Glasfasern versehen werden kann und ein Fadensystem aus synthetischen Fasern nur mit gleichen Faserstücken. Mit Hilfe dieses Herstellungsverfahrens wird es erstmals möglich, genau dosierte Mischungen dieser Fasern untereinander in Beton einzuarbeiten und damit neue Eigenschaften der Produkte zu erzielen. Ein weiterer Vorteil gegenüber den bekannten Armierungsverfahren mit Fasern ergibt sich dadurch, daß Teilbereiche eines Bauteils oder einer Platte verstärkt werden, die besonders beansprucht sind. Glasfaserarmierte Platten lassen sich so herstellen, daß eine sehr hohe Bruchfestigkeit gegeben ist, die z.B. ein Nageln erlaubt. Die Randzonen einer Platte, die genagelt wird, lassen sich nach diesem Verfahren zusätzlich verstärken. Ähnliches gilt für Formteile, die sich durch das flexible Armierungsgerüst leicht herstellen lassen und die in den Zonen, in denen sie besonderen Zug- oder Stoßbelastungen ausgesetzt sind, entsprechend stark armiert werden können.

Als weiteres Anwendungsbeispiel seien Sandwichplatten mit einem Hartschaumkern erwähnt. Der Hartschaumkern kann beispielsweise aus Polystyrol, Polyurethan oder geschäumtem Beton bestehen, wobei vor allem geschäumter Beton wegen seines geringen Preises interessant ist. Bringt man z.B. auf Polystyrolplatten eine dünne Schicht Zementmörtel auf, in die das beschriebene Armierungsgerüst eingebettet ist, so entsteht eine stabile und tragfähige Platte, die die guten wärmedämmenden Eigenschaften des Polystyrols durch die Armierung erzielte Festigkeit der Plattenoberfläche ergänzt, ohne die leichte Verarbeitbarkeit durch Holzbearbeitungsmaschinen zu verlieren.

Eine nach dem Verfahren der Erfindung hergestellte Platte wird vorzugsweise aus Zement hergestellt sein.

Eine Baustoffplatte mit ausgezeichneter Wärmedämmung und gleichzeitig seht großer mechanischer Festigkeit ergibt sich, wenn gemaß einer besonders vorteilhaften Ausführungsform der Erfindung die Baustoffplatte eine Innenschicht aus Polyurethanschaum enthält.

Die Erfindung wird im folgenden anhand von in den Figuren schematisch dargestellten Ausführungsbeispielen näher erläutert.

Es zeigt:
Figur 1 ein Armierungsgerüst gemäß der Erfindung in perspektivischer Ansicht
Figur 2 eine Baustoffplatte mit einer Innenschicht aus Polyurethanschaum.

Das Fadengelege gemäß der Erfindung besteht aus den Längsoder Kettfäden 1 und den Quer- oder Schußfäden 2. Dieses Gelege wurde mit Haftkleber getränkt und danach einem Strom von Fasern oder Faserschnitzeln 3 ausgesetzt. Die Fasern 3 haften mit unterschiedlicher Ausrichtung an den Fäden des Fadengeleges und bilden mit diesem ein dreidimensionales, multidirektionales Armierungsgerüst. Dieses wird anschließend nach einem der bereits geschilderten Verfahren in eine Zementmasse eingearbeitet.

Figur 2 zeigt eine nach dem Verfahren gemäß der Erfindung hergestellte Baustoffplatte im Querschnitt. Diese besteht aus einer inneren Trägerschicht 10 aus Polyurethanschaum, auf der beidseitig erfindungsgemäß armierte Zementplatten 11 angebracht sind. Zur Herstellung dieser Platte wird vorzugsweise die Polyurethanschaumschicht mit einem aus Fadengelege und den daran befestigten Fasern bestehenden Armierungsgerüst belegt. Danach wird auf die belegte Seite der Polyurethanschaumschicht mit einer Düse Flüssigzement bis zu einer Schichtdicke von wenigen Millimetern aufgesprüht. Die Dicke der Polyurethanschaumschicht 10 liegt größenordnungsmäßig bei einem Zentimeter.

## Patentansprüche

1. Verfahren zum Herstellen von faserbewehrten Betonformteilen, bei dem ein gitterartiges Fadengelege in Zementmassen eingearbeitet wird, das vor seiner Einarbeitung in die Zementmasse zunächst mit einer Haftmasse versehen und dann einem Strom von Feststoffen ausgesetzt wird, die an dem Fadengelege haften bleiben, dadurch gekennzeichnet, daß als Feststoffe Fasern oder Gewebeschnitzel verwendet werden, die das mit einem Haftkleber als Haftmasse versehene Fadengelege an ihm haftend durchdringen.

2. Verfahren nach Anspruch 1, dadurch gekennzeichnet, daß die Fasern bzw. Gewebeschnitzel mit Hilfe eines Luftstroms dem mit dem Haftkleber versehenen Fadengelege zugeführt werden.

3. Verfahren nach Anspruch 1, dadurch gekennzeichnet, daß die Fäden des Fadengeleges aufgerauht werden.

4. Verfahren nach Anspruch 1, dadurch gekennzeichnet, daß als Fadengelege Streifen aus gewebtem oder gewirktem Material verwendet werden.

5. Verfahren nach Anspruch 1, dadurch gekennzeichnet, daß das mit den Fasern bzw. Gewebeschnitzeln versehene Fadengelege in einem dünnflüssigen Zementbrei eingebettet wird.

6. Verfahren nach Anspruch 1, dadurch gekennzeichnet, daß das mit den Fasern bzw. Gewebeschnitzeln versehene Fadengelege vor seiner Einarbeitung in die Zementmasse mit Flüssigzement übersprüht und vorverfestigt wird.

7. Formteil aus Zement, hergestellt nach einem Verfahren nach einem der Ansprüche 1 bis 6, gekennzeichnet durch mindestens ein gitterartiges Fadengelege (1, 2) mit daran haftenden und dieses durchdringenden, quer oder schräg zur Gitterfläche gerichteten Fasern bzw. Gewebeschnitzeln (3).

8. Formteil nach Anspruch 7, dadurch gekennzeichnet, daß das Fadengelege (1, 2) und/ oder die Fasern bzw. Gewebeschnitzel (3) aus synthetischen Garnen, vorzugsweise faserverstärktem Kunststoff bestehen.

9. Formteil nach Anspruch 7, dadurch gekennzeichnet, daß das Fadengelege (1, 2) und/ oder die Fasern (3) aus natürlichen Fasern, wie Sisal, bestehen.

10. Formteil nach Anspruch 7, dadurch gekennzeichnet, daß das Fadengelege (1, 2) und/ oder die Fasern (3) aus Stahlfasern bestehen.

11. Formteil nach Anspruch 8, dadurch gekennzeichnet, daß es plattenförmig ist und eine Innenschicht (10) aus Polyurethanschaum enthält.

12. Formteil nach Anspruch 8, dadurch gekennzeichnet, daß es zusätzlich eine an sich bekannte Metallarmierung enthält.

## Revendications

1. Procédé pour la fabrication de pièces moulées de béton armé de fibres, consistant à incorporer, dans des bouillies de ciment, une couche de fils sembalble à un treillis qui, avant d'être incorporée dans la bouillie de ciment, est tout d'abord garnie d'une matière adhésive, puis est exposée à un courant de matières solides qui restent collées à la couche de fils, caractérisé en ce qu'on utilise, en tant que matière solides, des fibres ou des rognures de tissu qui pénètrent à travers la couche de fils garnie d'une colle de contact en tant que matière adhésive, en y adhérant.

2. Procédé selon la revendication 1, caractérisé en ce que les fibres ou rognures de tissu sont appliquées au moyen d'un courant d'air sur la couche de fils garnie de la colle de contact.

3. Procédé selon la revendication 1, caractérisé en ce que les fils de la couche de fils sont rendus rugueux.

4. Procédé selon la revendication 1, caractérisé en ce qu'on utilise, en tant que couche de fils, des bandes de matière tissée ou tricotée.

5. Procédé selon la revendication 1, caractérisé en ce que la couche de fils garnie des fibres ou des rognures de tissu est incorporée dans une bouillie de ciment fluide.

6. Procédé selon la revendication 1, caractérisé en ce qu'avant d'être incorporée dans la bouillie de ciment, la couche de fils garnie des fibres ou des rognures de tissu est soumise à une pulvérisation et à une pré-fixation avec du ciment liquide.

7. Pièce moulée en ciment, fabriquée d'après un procédé selon l'une quelconque des revendications 1 à 6, caractérisée par au moins une couche de fils semblable à un treillis (1, 2) à laquelle adhérent et à travers laquelle pénètrent des fibres ou rognures de tissu (3) orientées obliquement ou transversalement par rapport à la surface en treillis.

8. Pièce moulée selon la revendication 7, caractérisée en ce que la couche de fils (1, 2) et/ou les fibres ou rognures de tissu (3) sont faites de fils synthétiques, de préférence en matière synthétique renforcée de fibres.

9. Pièce moulée selon la revendication 7, caractérisée en ce que la couche de fils (1, 2) et/ou les fibres (3) sont faites de fibres naturelles, telles que le sisal.

10. Pièce moulée selon la revendication 7, caractérisée en ce que la couche de fils (1, 2) et/ou les fibres (3) sont faites de fibres d'acier.

11. Pièce moulée selon la revendication 8, caractérisée en ce qu'elle est en forme de plaque et contient une couche intérieure (10) en mousse de polyuréthane.

12. Pièce moulée selon la revendication 8, caractérisée en ce qu'elle contient en plus une armature de métal en soi connue.

## Claims

1. Method of making fibers-reinforced shaped-concrete elements wherein a grid-like filament structure is embedded in cement masses which, prior to its embedment, is provided with a bonding agent and then exposed to a stream of solid particles which adhere to the filament structure, characterized in that fibers or fabric shreds are used as the solid particles which adhere to and penetrate the filament structure which is coated with an adhesive as the bonding agent.

2. Method according to claim 1, characterized in that the fibers or fabric shreds, respectively, are fed to the adhesive-coated filament structure with the aid of an airstream.

3. Method according to claim 1, characterized in that the filaments of the filament structures are subjected to roughening.

4. Method according to claim 1, characterized in that strips of woven material are used as the filament structure.

5. Method according to claim 1, characterized in that the filament structure provided with the fibers or fabric shreds, respectively, is embedded in a thinly liquid cement slurry.

6. Method according to claim 1, characterized in that the filament structure provided with the fibers or fabric shreds, respectively, is sprayed with liquid cement and pre-stiffened prior to its embedment in the cement mass.

7. Shaped element of cement, made pursuant to a method according to claims 1 to 6, characterized by at least one grid-like filament structure (1, 2) with fibers or fabric shreds (3) adhering thereto and penetrating the same and inclined transversely or obliquely to the grid surface.

8. Shaped element according to claim 7, characterized in that the filament structure (1, 2) and/or the fibers or fabric shreds (3), respectively, are of synthetic yarns, preferably fiber- reinforced synthetic plastic.

9. Shaped element according to claim 7, characterized in that the filament structure (1, 2) and/or the fibers (3) consist of natural fibers, such as sisal.

10. Shaped element according to claim 7, characterized in that the filament structure (1, 2) and/or the fibers (3) consist of steel fibers.

11. Shaped element according to claim 8, characterized in that it is plate-shaped and includes an inner layer (10) of polyurethane foam.

12. Shaped element according to claim 8, characterized in that it additionally contains a known per se metal reinforcement.
